# EUROPÄISCHE PATENTSCHRIFT

(11) **EP 1 876 160 B1**
(45) Veröffentlichungstag und Bekanntmachung des Hinweises auf die Patenterteilung: **30.09.2009**
(21) Anmeldenummer: 07012879.8
(22) Anmeldetag: 30.06.2007
(51) Int. Cl.: C06B 39/00

(54) **Blast-Wirkladung**
Active blasting charge
Charge active à effet de souffle

(30) Priorität: 04.07.2006 DE 102006030678
(43) Veröffentlichungstag der Anmeldung: 09.01.2008
(73) Patentinhaber: Diehl BGT Defence GmbH & Co.KG, 88662 Überlingen (DE)
(72) Erfinder: Koch, Ernst-Christian, Dr., 67661 Kaiserslautern (DE)
(74) Vertreter: Diehl Patentabteilung

(56) Entgegenhaltungen:
- EP-A- 1 584 610
- WO-A-20/04069771
- US-A- 2 970 900
- US-A- 3 733 224
- US-A- 5 352 829
- US-B1- 6 969 434

## Beschreibung

Die vorliegende Erfindung betrifft eine hochexplosive Blast-Wirkladung.

Herkömmliche hochexplosive (HE-) Blast-Wirkladungen wie zum Beispiel aus WO 2004/069771 und EP 1584610 A2 bekannt, bestehen typischerweise aus Mischungen von Explosivstoffen mit metallischen Brennstoffen wie Bor, Silizium, Aluminium, Titan, Zirkonium, Magnesium oder Mischungen bzw. metallreichen Verbindungen oder Legierungen dieser Metalle.

Ein inhärenter Nachteil der Verwendung von Metallen in binären wie einheitlichen Ladungen dieser Art ist der Umstand, dass die Verbrennung von Metallpartikeln generell nur unwesentlich durch den Atmosphärendruck beeinflusst wird. Das bedeutet, dass der Druckexponent n im Vielle'schen Gesetz r=a·pⁿ nur sehr klein ist. Außerdem leiden Metalle grundsätzlich an dem Mangel, dass die an ihnen haftenden Oxidschichten einen schnellen Ausbrand verhindern. Insbesondere das kalorisch so vorteilhafte Bor mit einer volumenbezogenen Verbrennungsenthalpie von 138 MJ/dm³ nimmt aufgrund der inhärenten B₂O₃-Schicht nicht in vollem Umfang an einer Reaktion, sei dies in der Detonationsreaktionszone oder bei der Nachverbrennung, teil.

Die Probleme herkömmlicher Blast-Wirkladungen auf Metallbasis sind also:
- ein kleiner Druckexponent n der verwendeten Metalle und damit kaum Steigerung der Ausbrandgeschwindigkeit in geschlossenen Räumen, und
- eine unvollständige Reaktion der Metalle aufgrund von Oxidschichten.

Es ist daher eine Aufgabe der vorliegenden Erfindung, eine hochexplosive Blast-Wirkladung bereitzustellen, welche die oben genannten Probleme bei herkömmlichen Blast-Wirkladungen vermeidet. Insbesondere soll die Blast-Wirkladung eine höhere Leistung, d.h. einen schnelleren und möglichst vollständigen Ausbrand in geschlossenen Räumen erreichen.

Diese Aufgabe wird gelöst durch eine Blast-Wirkladung mit den Merkmalen des Anspruchs 1. Vorteilhafte Ausgestaltungen und Weiterbildungen der Erfindung sind Gegenstand der abhängigen Ansprüche.

Die gemäß der vorliegenden Erfindung vorgeschlagene Blast-Wirkladung besteht aus rotem Phosphor oder einer roten Phosphor enthaltenden Verbindung, einem Sprengstoff und einem Binder.

Die Vorteile einer solchen, roten Phosphor enthalten Blast-Wirkladung sind insbesondere
- ein hoher Druckexponent n und damit ein beschleunigter Ausbrand in geschlossenen Räumen, und
- eine hohe Flüchtigkeit des entstehenden Oxids und damit ein Beitrag zur Druck-Volumenarbeit.

Die Blast-Wirkladung ist somit hochexplosiv, brennt schneller und vollständiger aus als herkömmliche Blast-Wirkladungen auf Metallbasis und erzielt eine sehr hohe Druck-Volumenarbeit.

Der Binder der Blast-Wirkladung kann wahlweise ein inerter Binder oder ein Sprengstoff, wie beispielsweise TNT oder TATB sein.

Das molekulare P/O-Verhältnis der Blast-Wirkladung kann sowohl ≤ 2/5 als auch ≥ 2/5 sein.

Obige sowie weitere Merkmale und Vorteile der Erfindung werden aus der nachfolgenden Beschreibung eines bevorzugten, nicht-einschränkenden Ausführungsbeispiels besser verständlich.

Die vorliegende Erfindung löst die eingangs beschriebenen Probleme herkömmlicher Blast-Wirkladungen auf Metallbasis durch die Verwendung von rotem Phosphor.

Wird roter Phosphor unter Atmosphärendruck angezündet, so erfolgt ein langsamer Abbrand im Bereich von 0,1 mm/s. Sauersoff-unterbilanzierte pyrotechnische Sätze auf der Basis von rotem Phosphor liefern dagegen Abbrandraten von 1-2 mm/s. Werden solche Sätze eingeschlossen, so erfolgt nach dem Anzünden sogar ein explosionsartiger Abbrand.

Mischungen aus dem System Oktogen (Sprengstoff der Summenformel C₄H₈N₈O₈, Cyclotetramethylentetranitramin, auch als Homocyclonite bzw. HMX (High Melting Explosive) bezeichnet) / Hydroxyl-terminiertes Poly-Butadien (HTPB, Verwendung als Brennstoff und Bindemittel) und rotem Phosphor (RP) liefern Detonationsgeschwindigkeiten, die über jenen des reinen HMX liegen. So liefert zum Beispiel das ternäre System HMX / HTPB / RP mit dem Mischungsverhältnis von 68 / 12 / 20 eine Detonationsgeschwindigkeit von etwa 11.100 m/s und einen Chapman-Jouget-Druck von nicht weniger als 55 GPa.

Die Erfindung ist aber selbstverständlich nicht nur auf Blast-Wirkladungen mit dem obigen ternären System HMX / HTPB / RP beschränkt.

Zum Beispiel kann als Bindemittel anstelle des nicht-explosiven und schwer entzündlichen HTPB auch ein Sprengstoff wie beispielsweise TNT oder TATB verwendet werden.

Des Weiteren kann das molekulare P/O-Verhältnis der Blast-Wirkladung je nach deren Zusammensetzung sowohl ≤ 2/5 als auch ≥ 2/5 betragen.

Die Verwendung von rotem Phosphor bzw. roten Phosphor enthaltenden Verbindungen in der Blast-Wirkladung der Erfindung bewirkt einen hohen Druckexponenten n in dem eingangs erwähnten Vielle'schen Gesetz, was in einem beschleunigten Ausbrand in geschlossenen Räumen resultiert. Außerdem ist das entstehende Oxid in diesem Fall leicht flüchtig (z.B. ab etwa 250°C), was zu einer vollständigen oder wenigstens nahezu vollständigen Reaktion der Wirkladung führt und gleichzeitig einen Beitrag zur Druck-Volumenarbeit liefert. Wie aus der obigen Beschreibung ersichtlich, ist für die Blast-Wirkladung außerdem ein geringerer Anteil von teuren Nitraminen wie HMX und dergleichen erforderlich als bei herkömmlichen Systemen.

## Patentansprüche

1. Blast-Wirkladung, bestehend aus dem Sprengstoff Oktogen (HMX), einem Binder und rotem Phosphor (RP), wobei der rote Phosphor (RP) eingerichtet ist, einen hohen Druckexponenten und damit einen beschleunigten Ausbrand in geschlossenen Räumen zu bewirken, wobei eine hohe Flüchtigkeit des entstehenden Oxids einen Beitrag zur Druck-Volumenarbeit liefert.

2. Blast-Wirkladung nach Anspruch 1,
**dadurch gekennzeichnet,**
**dass** der Binder Hydroxyl-terminiertes Poly-Butadien (HTPB) ist.

3. Blast-Wirkladung nach Anspruch 2,
bestehend aus dem Sprengstoff Oktogen (HMX), dem Binder Hydroxyl-terminiertes Poly-Butadien (HTPB) und rotem Phosphor (RP) in einem Mischungsverhältnis von HMX / HTPB / RP gleich 68 / 12 / 20.

4. Blast-Wirkladung nach Anspruch 1,
**dadurch gekennzeichnet,**
**dass** der Binder ein Sprengstoff ist.

5. Blast-Wirkladung nach Anspruch 4,
**dadurch gekennzeichnet,**
**dass** der Binder TNT oder TATB ist.

## Claims

1. Blast effect charge, comprising the explosive Oktogen (HMX), a binder and red phosphorus (RP), with the red phosphorus (RP) being designed to produce a high pressure exponent and thus accelerated combustion in enclosed areas, with high volatility of the resultant oxide making a contribution to the pressure-volume work.

2. Blast effect charge according to Claim 1, **characterized in that** the binder is hydroxyl-terminated polybutadiene (HTPB).

3. Blast effect charge according to Claim 2, comprising the explosive Oktogen (HMX), the binder hydroxyl-terminated polybutadiene (HTPB) and red phosphorus (RP) in a mixture ratio of HMX/HTPB/RP equal to 68/12/20.

4. Blast effect charge according to Claim 1, **characterized in that** the binder is an explosive.

5. Blast effect charge according to Claim 4, **characterized in that** the binder is TNT or TATB.

## Revendications

1. Charge active à effet de souffle, constituée de l'explosif octogène (HMX), d'un liant et de phosphore rouge (RP), le phosphore rouge étant disposé pour provoquer un exposant de pression élevé et donc une combustion totale accélérée dans des espaces clos, une haute volatilité de l'oxyde résultant apportant une contribution au travail pression-volume

2. Charge active à effet de souffle selon la revendication 1, **caractérisée en ce que** le liant est du polybutadiène à terminaison hydroxy (HTPB).

3. Charge active à effet de souffle selon la revendication 2, consistant en l'explosif octogène (HMX), le liant polybutadiène à terminaison hydroxy (HTPB) et en phosphore rouge (RP) en un rapport de mélange HMX/HTPB/RP égal à 68:12:20.

4. Charge active à effet de souffle selon la revendication 1, **caractérisée en ce que** le liant est un explosif.

5. Charge active à effet de souffle selon la revendication 4, **caractérisée en ce que** le liant est le TNT ou le TATB.
